# EUROPÄISCHE PATENTANMELDUNG

(11) **EP 0 275 110 A2**
(43) Veröffentlichungstag der Anmeldung: **20.07.1988**
(21) Anmeldenummer: 88100477.4
(22) Anmeldetag: 14.01.1988
(51) Int. Cl.: B41M 5/12

(54) **Farbentwicklungsblatt für druckempfindliche Aufzeichnungen und Farbentwicklungsmittel hierfür**

(30) Priorität: 16.01.1987 JP 7528/87
(71) Anmelder: JUJO PAPER CO., LTD., Kita-ku Tokyo (JP)
(72) Erfinder: Umeda, Hiroaki Central Research Laboratory, Kita-ku Tokyo (JP); Suzuki, Mamoru Central Research Laboratory, Kita-ku Tokyo (JP); Hasegawa, Akira Central Research Laboratory, Kita-ku Tokyo (JP); Hata, Kunio Central Research Laboratory, Kita-ku Tokyo (JP)
(74) Vertreter: Kinzebach, Werner, Dr.

(57) **Zusammenfassung**

Es werden Farbentwicklungsblätter und Farbentwicklungsmittel beschrieben, die eine anorganische feste Säure in Kombination mit einem mehrwertigen Metallsalz eines carboxylierten Terpenphenolharzes und/oder einem Reaktionsprodukt von einem carboxylierten Terpenphenolharz, einer aromatischen Carbonsäure und einer Verbindung eines mehrwertigen Metalls enthalten.

Diese Farbentwicklungsblätter weisen eine höhere Wasserbeständigkeit und eine bessere Vergilbungsbeständigkeit auf.

## Beschreibung

Die Erfindung betrifft ein Farbentwicklungsblatt und Farbentwicklungsmittel, die eine anorganische feste Säure als Farbentwicklungsmittel enthalten und bei denen die Lagerungsbeständigkeit verbessert ist.

Druckempfindliche Aufzeichnungsblätter sind als kohlepapierfreie Kopierpapiere bekannt. Sie ergeben bei der Anwendung von mechanischem Druck oder Schlagdruck beim Schreiben oder Anschlagen einer Schreibmaschine einen farbigen Abdruck und erlauben so die gleichzeitige Anfertigung mehrerer Kopien. Dabei wird ein gefärbtes Bild aufgrund der Farbentwicklungsreaktion zwischen einem elektronenabgebenden farblosen Farbstoff und einem elektronenakzeptierenden Farbentwicklungsmittel gebildet.

Bisher sind viele elektronenakzeptierende Farbentwicklungsmittel bekannt. Typische Farbentwicklungsmittel sind anorganische feste Säuren, wie aktivierter Ton, Attapulgit usw. (in USP 2712507 beschrieben); substituierte Phenole und Diphenole (in der japanischen Patentpublikation 9309/1965 beschrieben); p-subst.-Phenol-Formaldehydpolymere (in der japanischen Patentpublikation 20144/1967 beschrieben); Metallsalze aromatischer Carbonsäuren (in den japanischen Patentpublikationen 10856/1974 und 1327/1977 usw. beschrieben); 2,2ʹ-bis-Phenolsulfonverbindungen (in JP-OS 10 6313/1979 usw. beschrieben.

Eine anorganische feste Säure adsorbiert den obigen elektronenabgebenden Farbstoff und reagiert damit, wobei man ein gefärbtes Bild erhält. Als anorganische feste Säure verwendet man sauren Ton, z.B. einen Ton der Montmorillonit-Reihe; aktivierten Ton, der durch eine Säurebehandlung eines sauren Tones hergestellt wird; Attapulgit, das ein Magnesium-Aluminium-Silikaterz ist, und dergleichen. Diese anorganischen festen Säuren finden vielfältige praktische Anwendung als Farbentwicklungsmittel für druckempfindliche Aufzeichnungsblätter, weil sie wegen ihrer hohen Adsorptionsfähigkeit eine schnelle Farbentwicklungsrate, eine hohe Bilddichte und einen klaren Farbton ergeben. Sie haben aber die Nachteile, daß ein gefärbtes Bild bei Einwirkung von UV-Strahlen usw. leicht verfärbt, daß ein durch ein Schwarzfarbentwicklungsmittel gefärbtes Bild allmählich rötlichschwarz wird, und daß ein gefärbtes Bild bei Anwesenheit von Feuchtigkeit nach einiger Zeit verschwindet. Zur Überwindung dieser Nachteile wurde ein verbessertes Verfahren für die Herstellung der anorganischen festen Säure, ihre Verwendung in Kombination mit einem mehrwertigen Metallsalz, einer aromatischen Carbonsäure, oder andere Verfahren vorgeschlagen. Aber diese Maßnahmen sind unzureichend.

Der Erfindung liegt die Aufgabe zugrunde, ein Farbentwicklungsblatt für druckempfindliche Aufzeichnungen zu schaffen, bei dem die Bildbeständigkeit gegenüber der Einwirkung von Sonnenlicht und die Wasserbeständigkeit verbessert sind.

Diese Aufgabe wird bei einem Farbentwicklungsblatt, das eine anorganische feste Säure als Farbentwicklungsmittel verwendet, dadurch gelöst, daß die obige anorganische feste Säure in Kombination mit einem mehrwertigen Metallsalz eines carboxylierten Terpenphenolharzes und/oder einem Reaktionsprodukt von einem carboxylierten Terpenphenolharz, einer aromatischen Carbonsäure und einer mehrwertigen Metallverbindung verwendet wird. Dabei findet man, daß die nachteilige Änderung und Verfärbung des Bildes bei Einwirkung von Sonnenlicht und das Verlöschen des Bildes bei Anwesenheit von Wasser erheblich verbessert werden, wobei eine schnelle Farbentwicklungsrate und eine hohe Bilddichte als Vorteile des eine anorganische feste Säure enthaltenden Farbentwicklungsmittels erzielt werden. Typische Beispiele für erfindungsgemäße anorganische feste Säuren sind saurer Ton, Attapulgit, Zeolith, Bentonit, Kaolin, Kieselsäure, synthetische Kieselsäure, Aluminiumsilikat, Zinksilikat und dergleichen, und ihre chemischen oder physikalischen Behandlungsprodukte. Ein mehrwertiges Metallsalz eines carboxylierten Terpenphenolharzes und ein Reaktionsprodukt von einem carboxylierten Terpenphenolharz, einer aromatischen Carbonsäure und einer mehrwertigen Metallverbindung, die beide in dieser Erfindung verwendet werden, sind neue Farbentwicklungsmittel. Sie sind Farbentwicklungsmittel für Farbentwicklungsblätter mit überlegener Vergilbungsbeständigkeit und besserer Weichmacherbeständigkeit.

Das carboxylierte Terpenphenolharz wird, wie in der japanischen Patentanmeldung Nr. 159540/1985 beschrieben , nach folgendem Verfahren hergestellt.

Die Additionsreaktion von zyklischem Monoterpen und Phenol wird in einem geeigneten Lösungsmittel, z.B. einem Erdölprodukt, in Gegenwart von einem sauren Katalysator,beispielsweise Aluminium-Trichlorid, Bortrifluorid, Schwefelsäure, Polyphosphorsäure usw. durchgeführt, wobei man ein Kondensationsprodukt erhält. Typische Beispiele für das zyklische Monoterpen sind Pinen, Limonen, Terpinolen, Menthadien, Gummi-Terpentinöl, das als Hauptbestandteil α-Pinen enthält, Dipenten, das als Hauptbestandteil α-Limonen enthält, und so weiter. Typische Beispiel für das Phenol sind Monophenole, beispielsweise Carbolsäure, Alkylphenol, Alkoxyphenol, halogeniertes Phenol usw.; und mehrwertige Phenole, beispielsweise Resorcin, Brenzcatechin usw. Typische Beispiele für geeignete Lösungsmittel sind Benzol, Toluol, Xylole, n-Hexan, n-Heptan, halogenierte Lösungsmittel, beispielsweise Dichlormethan, Chloroform, Trichlormethan, Brombenzol und dergleichen. Das Kondensationsprodukt wird durch Zugabe von Alkalimetall, Alkalimetallhydroxid oder -carbonat alkalisch gemacht und wird unter Einleitung von Kohlendioxidgas bei 140-180 °C und 5-30 atm. in einem Autoklav behandelt (Kolbe-Schmitt-Reaktion), wobei die Carboxygruppe in das Kondensationsprodukt eingeführt wird. Nach der Reaktion wird das Lösungsmittel durch Destil lation entfernt. Nach dem Abkühlen auf Raumtemperatur wird das Produkt ausgewaschen, um nicht umgesetzte Verbindungen zu beseitigen.Weiter wird das Produkt mit einer verdünnten basischen wäßrigen Lösung extrahiert und dann neutralisiert, wobei das carboxylierte Terpenphenolharz ausgeschieden wird. Das erhaltene Harz wird abfiltriert und ausgewaschen, um das gereinigte carboxylierte Terpenphenolharz zu gewinnen. Das mehrwertige Metallsalz eines carboxylierten Terpenphenolharzes wird hergestellt, indem man ein carboxyliertes Terpenphenolharz mit einem mehrwertigen Metalloxid, -hydroxid, -chlorid, -carbonat, -sulfat oder dergleichen in Gegenwart von einem anorganischen Ammoniumsalz unter Schmelzen umsetzt, oder ein carboxyliertes Terpenphenolharz mit Alkalimetallhydroxid in einem Lösungsmittel, wie Wasser, Alkohol usw., löst, ein mehrwertiges Metallsalz dazugibt und damit umsetzt, oder dergleichen.

Beispiele für die mehrwertigen Metalle sind Magnesium, Aluminium, Calcium, Cadmium, Titan, Zink, Nickel, Kobalt, Mangan usw.; Magnesium, Aluminium und Zink sind bevorzugt. Zink ist am stärksten bevorzugt.

Das Reaktionsprodukt zwischen dem obigen carboxylierten Terpenphenolharz, der aromatischen Carbonsäure und der Verbindung des mehrwertigen Metalls wird hergestellt, indem man das carboxylierte Terpenphenolharz, die aromatische Carbonsäure und die Verbindung des mehrwertigen Metalls gleichmäßig vermischt und dann miteinander reagieren läßt, oder man zwei von den drei obigen Bestandteilen vermischt und dann mit einem anderen Bestandteil reagieren läßt.

Die gleichmäßige Vermischung wird erreicht, indem man diese Bestandteile unter Umrühren in einem Lösungsmittel löst, oder unter Erhitzen schmilzt, oder andere Verfahren anwendet.

Typische Beispiele für die Lösungsmittel sind alkalische wässerige Lösungen, beispielsweise Natriumhydroxid, Kaliumhydroxid, Natriumcarbonat usw.; und organische Lösungsmittel, beispielsweise Alkohol, Aceton usw.; und das Gemische davon.

Als aromatische Carbonsäure (monozyklisch oder polyzyklisch) verwendet man eine solche, bei der die Carboxygruppe direkt an den Ring gebunden ist.Typische Beispiele für die aromatische Carbonsäure sind: Benzoesäure, p-Hydroxybenzoesäure, Chlorbenzoesäure, Brombenzoesäure, Nitrobenzoesäure, Methoxybenzoesäure, Äthoxy benzoesäure, Toluylsäure, Äthylbenzoesäure, p-n-Propylbenzoesäure, p-Isopropylbenzoesäure, 3-Methyl-4-hydroxybenzoesäure 3-Äthyl-4-hydroxybenzoesäure, 3-Methoxy-4-Hydroxybenzoesäure, p-tert.-Butylbenzoesäure, o-Benzoylbenzoesäure, p-Cyclohexylbenzoesäure, Salicylsäure, 3-Methyl-5-tert.-Butylsalicylsäure, 3,5-Ditertiär-Butylsalicylsäure, 5-Nonylsalicylsäure, 5-Cyclohexylsalicylsäure, 3-Cyclohexylsalicylsäure, 3,5-Diamylsalicylsäure, Kresotinsäure, 5-Nonylsalicylsäure, 5-Cumylsalicylsäure, 3-Phenylsalicylsäure, 3,5-sek.-Butylsalicylsäure, 2,4-Dihydroxybenzoesäure, 2,5-Dihydroxybenzoesäure, Gallussäure, Naphthoesäure, Phthalsäuremonobenzylester, Phthalsäuremonocyclohexylester, Salicylosalicylsäure, 3-tert.-Butyl-5-α-methylbenzylsalicylsäure, 3,5-Di(α-methylbenzyl)salicylsäure, Phthalsäure, Terephthalsäure, Isophthalsäure, Diphensäure, Naphthalindicarbonsäure, Naphthalsäure, und so weiter.

Von diesen Carbonsäuren sind die Monocarbonsäuren bevorzugt. Typische Beispiele für geeignete mehrwertige Metallverbindungen sind Oxide, Halogenide, Carbonate, Sulfate, Nitrate, Azetate, Formate, Oxalate, Benzoate, Acetylacetonsalze und Salicylate von Magnesium, Aluminium, Cadmium, Calcium, Titan, Zink, Nickel, Kobalt, Mangan, Vanadium usw.; Magnesium-, Aluminium- und Zinkverbindungen sind bevorzugt; Zinkverbindungen sind am stärksten bevorzugt.

Die Menge des mehrwertigen Metallsalzes eines Terpenphenolharzes und/oder des Reaktionsprodukts von einem carboxylierten Terpenphenolharz, einer aromatischen Carbonsäure und einer Verbindung eines mehrwertigen Metalls, bezogen auf die anorganische feste Säure, ist nicht besonders beschränkt und beträgt vorzugsweise wenigstens 1 Gew.-%, stärker bevorzugt wenigstens 30 Gew.-%. Die anorganische feste Säure, das Metallsalz eines carboxylierten Terpenphenolharzes, und das Reaktionsprodukt von einem carboxylierten Terpenphenolharz, einer aromatischen Carbonsäure und einer Verbindung eines mehrwertigen Metalls werden jeweils in Wasser oder einem Lösungsmittel dispergiert und dann verwendet. Eine Streichmasse für Farbentwicklungsmittel wird wie folgt hergestellt:
(1) Jedes der Farbentwicklungsmittel wird mit einem Dispergiermittel zusammen gemischt und dispergiert, dann gibt man Füller, Bindemittel usw. zu den gemischten Farbentwicklungsmitteln;
(2) Farbentwicklungsmittel werden zusammen mit einem Dispergiermittel dispergiert, und Füller, Bindemittel usw. werden zu den dispergierten Farabentwicklungsmitteln gegeben, oder
(3) Farbentwicklungsmittel werden gemischt, dann durch Erhitzung oder in einem Lösungsmittel dispergiert,und Füller, Bindemittel usw. werden zu den dispergierten Farbentwicklungsmitteln gegeben.

Ein Farbentwicklungsblatt wird hergestellt, indem man die oben erhaltene Streichmasse als einfache Schicht auf ein Substrat aufträgt. Man kann aber auch Mehrschichtenstreichverfahren anwenden, wobei eine ein Farbentwicklungsmittel enthaltende Streichmasse zuerst auf ein Substrat und eine ein anderes Farbentwicklungsmittel enthaltende Streichmasse dann darauf aufgetragen wird und dergleichen.

Die erfindungsgemäßen Farbentwicklungsmittel finden Verwendung auf allen Gebieten, die im Zusammenhang mit druckempfindlichen Aufzeichnungsblättern stehen. Beispiele sind: Druckempfindliche Aufzeichnungsblätter, die z.B. ein mittleres Blatt, unteres Blatt, Einzel-Aufzeichnungsblatt usw. haben oder bei denen das erfindungsgemäße Farbentwicklungsmittel als Schicht auf das Trägermaterial aufgetragen oder in das Trägermaterial hineingemischt ist; Prüfungsmittel für einen Leukofarbstoff nach dem Lösen in einem organischen Lösungsmittel: Spot-Druckfarbe in Mischung mit einem Wachs; druckempfindliche Farbe, bei der das Farbentwicklungsmittel und/oder den Leukofarbstoff enthaltende Mikrokapseln verwendet werden.

Ein Farbentwicklungsblatt mit einem erfindungsgemäßen Farbentwicklungsmittel, wird nach bekannten Verfahren hergestellt, z.B. durch
(a) Auftragen der wäßrigen Streichmasse auf das Trägermaterial, wobei eine wäßrige Suspension des Farbentwicklungsmittels verwendet wird.
(b) Zugabe des Farbentwicklungsmittels zu dem Stoff bei der Papierherstellung.
(c) Auftragen des in einem Lösungsmittel gelösten oder suspendierten Farbentwicklungsmittels auf das Trägermaterial.

Die erfindungsgemäße Streichmasse wird hergestellt indem man Kaolintonerde, Calciumcarbonat, Behandlungsstärke, Polyvinylalkohol, synthetischen oder natürlichen Latex usw. mischt und der Mischung geeignete Viskosität und Streichfähigkeit verleiht. Es ist vorteilhaft, 10-70 Gew.-% Farbentwicklungsmittel, bezogen auf den Gesamtfeststoff in der Streichmasse zu verwenden. Mit weniger als 10 Gew.-% Farbentwicklungsmittel ist die Farbentwicklungsfähigkeit ungenügend, mit mehr als 70 Gew.-% Farbentwicklungsmittel verschlechtern sich dagegen die Oberflächeneigenschaften des Farbentwicklungsblattes.

Weiter ist es vorteilhaft, die Farbentwicklungsschicht auf einen Träger in einer Streichmassemenge von mindestens 0,5 g/m², vorzugsweise 1,0-10,0 g/m², aufzutragen.

Das erfindungsgemäße Farbentwicklungsmittel ist geeignet für viele bekannte Farbstoffe, die bei druckempfindlichen Aufzeichnungsblättern verwendet werden.

Beispiele für typische druckempfindliche Farbstoffe sind;
Farbstoffe der Triphenylmethanreihe, wie Kristallviolettlacton, Malachitgrünlacton, 3-Dimethylaminotriphenylmethanphthalid usw.;
Farbstoffe der Fluoranreihe, wie 3,6-Dimethoxyfluoran, 3-N-Cyclohexylamino-6-chlorfluoran, 3-Diäthylamino-6-methyl-7-chlorfluoran, 1,2-Benzo-6-diacethylaminofluoran, 1,2-Benzo-(2ʹ-diäthylamino)-6-diäthylamino-fluoran, 3-Diäthylamino-7-dibenzylamino-fluoran, 3-Diäthylamino-6-methyl-7-dibenzylamino-fluoran, 3-Diäthylamino-5-methyl-7-dibenzylamino-fluoran, 3-Diäthylamino-7-anilino-fluoran, 3-Diäthylamino-6-methyl-7-anilino-fluoran, 3-Diäthylamino-7-(o-acethyl)anilino-fluoran, 3-Diäthylamino-7-piperidino-fluoran, 3-Diäthylamino-7-pyrolidino-fluoran usw.:
Farbstoffe der Spiropyranreihe, wie Spiro (3-methylchromen- 2,2ʹ-7ʹ-diäthylaminochromen), Spiro (3-methylchromen-2,2ʹ-7ʹ-dibenzylaminochromen), 6ʹ,8ʹ-Dichlor-1,3,3-trimethyl-indolino-benzospiropyran, 1,3,3-Trimethyl-6ʹ-nitro-spiro(indolin)-2,2ʹ-2ʹH chromen, Spiro (1,3,3-trimethylindolin-2,3ʹ-8ʹ-bromonaphtho (2,1-b) pyran, Spiro (3-methyl-benzo (5,6-a) chromen-2,2ʹ-7ʹ-diäthylaminochromen usw.;
Farbstoffe der Phenothiazinreihe, wie 3-Diäthylamino-7 (N-methylanilino)-10-benzoylphenoxazin, 3,7-Bis-(dimethylamino)-10-benzoylphenothiazin, 10-(3ʹ, 4ʹ,5ʹ-Trimethoxy-benzoyl)-3,7-bis-(dimethylamino)-phenothiazin usw.;
Farbstoffe der Azaphthalidreihe, wie 3-(4-diäthylamino-2-athoxyphenyl)-3-(1-äthyl-2-methylindol-3-yl)7-azaphthalid usw.;
Farbstoffe der Indolreihe, wie 3,3-Bis (1-octyl-2-methylindol-3-yl)phthalid usw.; und
Farbstoffe der Triphenylmethanreihe, wie N-Butyl-3(bis-(4-(N-methylanilino)phenyl)methyl) carbazol usw.

Durch diese Erfindung werden sowohl die Vergilbungsbeständigkeit (die Beständigkeit gegenüber Änderung und Verfärbung des Bildes bei Einwirkung von Sonnenlicht) als auch die Wasserbeständigkeit erheblich verbessert, gegenüber einem Farbentwicklungsblatt mit einer anorganischen festen Säure als Farbentwicklungsmittel. Vermutlich bewirken das mehrwertige Metalsalz eines carboxylierten Terpenphenolharzes oder das Reaktionsprodukt von einem carboxylierten Terpenphenolharz, einer aromatischen Carbonsäure und einer mehrwertigen Metallverbindung bei der hier beschriebenen kombinierten Verwendung die obigen Vorteile.

### (Beispiele)

Die Erfindung wird anhand der nachfolgenden Beispiele und Vergleichsbeispiele näher erläutert.

Die nachfolgenden Beispiele und Vergleichsbeispiele dienen nur zur Erläuterung der Erfindung. sie sollen sie nicht beschränken. "Teile" und "Prozent" sind Gewichtsteile und Gewichts-%, solange nichts anderes angegeben ist.

Das Herstellungsverfahren eines Übertragungsblattes, bei dem den druckempfindlichen Farbstoff enthaltende Mikrokapseln auf ein Blatt feines Papier aufgetragen wurden, und die Bewertungsmethode des Farbentwicklungsblatts unter Verwendung des Übertragungsblattes sind wie folgt.

### Herstellung eines Übertragungsblattes

90 Teile Verdünnungswasser wurden mit 90 Teilen einer 10%igen wässrigen Lösung von Äthylen-Maleinsäureanhydrid-Copolymerisat (Handelsname EMA, von Monsanto Co. hergestellt) gemischt. 10 Teile Harnstoff und 1 Teil Resorcin wurden in dieser gemischten Lösung aufgelöst, und dann wurde der pH-Wert der Lösung auf 3,4 eingestellt.

Andererseits wurde ein Ölgemisch von Alkyldiphenyläthan (Handelsname: Hisol SAS 296, von Nisseki Kogaku Co. hergestellt) und Diisopropylnaphthalin (Handelsname KMC-113, von Kureka Kogaku Co. hergestellt) im Gewichtsverhältnis 1:1 vorbereitet. Als einzukapselnde Kernsubstanz wurden hergestellt: (a) ein Öl eines eine blaue Farbe entwickelnden druckempfindlichen Farbstoffs durch Auflösen von 3 % Kristallviolettlacton und 1 % Benzoylleucomethylenblau in obigem Ölgemisch; und (b) ein Öl eines eine schwarze Farbe entwickelnden druckempfindlichen Farbstoffs, durch Auflösen von 5 % 3-Diäthylamino-6-methyl-7-anilinofluoran, 1 % 3- Diäthyl-amino-6-methyl-7-diphenylmethylaminofluoran und 0,5 % 3-Diäthylamino-6-methyl-7-Chlorfluoran in obigem Ölgemisch.

180 Teile jedes dieser Öle (a) und (b) der druckempfindlichen Farbstoffe wurden zu der obigen wässrigen Lösung gegeben und bis zur durchschnittlichen Teilchengröße von 4 Mikron emulgiert. Anschließend wurden 27 Teile einer 37%igen wässrigen Formaldehydlösung auf 55 °C erhitzt , 2 Stunden lang bei 55 °C unter Bildung der Kapselwand umgesetzt und mit einer 28%igen wässrigen Ammoniaklösung bis zum pH-Wert von 7,5 versetzt. Auf diese Weise erhielt man zwei Kapselschlämme mit druckempfindliche Farbstoffe enthaltenden Mikrokapseln.

180 Teile Kapselschlamm, 35 Teile Weizenstärke und 85 Teile einer 8%igen wässrigen oxidierten Stärkelösung wurden vermischt, um eine Beschichtungsmasse herzustellen. Die Beschichtungsmasse wurde in einer Beschichtungsmenge von 4,5 g/m² auf ein Basispapier von 45 g/m² aufgetragen und getrocknet. Auf diese Weise wurden zwei Übertragungsblätter, d.h. (A) ein eine blaue Farbe entwickelndes Übertragungspapier und (B) ein eine schwarze Farbe entwickelndes Übertragungspapier hergestellt.

### Bewertung des Farbentwicklungsblattes

Jeweils eines der zwei oben beschriebenen Übertragungsblätter und ein Farbentwicklungsblatt gemäß den Beispielen oder Vergleichsbeispielen wurden aufeinander gelegt, so daß sich eine Farbe bildete.

Die Farbentwicklungsgeschwindigkeit, Farbentwicklungsintensität und Lichtechtheit der Blätter wurden gemessen, die Prüfungsergebnisse sind in der Tabelle 1 zusammengefaßt.

### 1) Farbentwicklungsgeschwindigkeit und Endfarbentwicklungsintensität

Ein CB-Blatt, bei dem ein Träger mit einen druckempfindlichen Farbstoff enthaltenden Mikrokapseln beschichtet ist, und ein Farbentwicklungsblatt, bei dem ein Träger mit einem Farbentwicklungsmittel beschichtet ist, werden so gelegt, daß sich die beschichteten Oberflächen der Blätter gegenseitig berühren. Mit dem Rasterplatte-Rollkalandrierapparat wird ein Farbbild erzeugt. Der Reflexionsgrad des Blattes wird mit einem Hunter-Reflektometer (D-Typ; von Toyo Seiki Co.) unter Verwendung eines bernsteinfarbenen Filters gemessen. Aus dem Reflexionsgrad I₀ vor der Farbentwicklung, dem Reflexionsgrad I₁ von 10 Sekunden nach der Farbentwicklung bzw. dem Reflexionsgrad I₂ von 24 Stunden nach der Farbentwicklung wird die Farbentwicklungsgeschwindigkeit (J₁ bzw. J₂) berechnet. Die Bilddichte bei 10 Sekunden nach der Farbentwicklung wird nach folgender Gleichung berechnet: Und die Farbentwicklungsgeschwindigkeit nach 24 Stunden bzw. die Intensität der endgültigen Farbentwicklung wird nach folgender Gleichung berechnet; Höhere Farbentwicklungsgeschwindigkeit und Intensität der endgültigen Farbentwicklung sind erwünscht.

### 2. Vergilbungsbeständigkeit

### (Beständigkeit gegenüber Änderung und Verfärbung des Bildes bei Einwirkung von Sonnenlicht)

Die Oberfläche eines Farbentwicklungsblattes wird 24 Stunden nach der Farbentwicklung(gemessen nach dem in (1) beschriebenen Verfahren) der Einwirkung von Sonnenlicht während 8 Stunden ausgesetzt. Der Reflexionsgrad der blauen Farbentwicklungsoberfläche (8 Stunden nach beendeter Entwicklung wird unter Verwendung eines Hunter-Reflectmeters gemessen.

Die Bilddichte (J₃) wird entsprechend der folgenden Gleichung berechnet.

Die Vergilbungsbeständigkeit (H) (gegenüber Verfärbung bei Einwirkung von Sonnenlicht) wird wie folgt berechnet.

Höbere Vergilbungsbeständigkeit ist erwünscht. Die Vergilbungsbeständigkeit der schwarzen Farbentwicklungsoberfläche wird mit dem bloßen Auge beobachtet.

### 3. Wasserbeständigkeit

Das Farbentwicklungsblatt 24 Stunden nach der Farbentwicklung (gemessen nach dem in (1) beschriebenen Verfahren)wird während etwa 3 Stunden in Wasser eingetaucht. Dann wird die Wasserbeständigkeit mit dem bloßen Auge beobachtet.

### (Beispiel 1)

### Vorbereitung der Wassersuspension der anorganischen festen Säure

300 Teile Wasser, in dem 1 Teil Natriumpyrophosphat als Dispergiermittel aufgelöst sind, und 100 Teile aktivierter Ton (Handelsname: Shilton DR-1, hergestellt von Mizusawa Chemical Co.) wurden unter starkem Umrühren mittels eines Rührers dispergiert, wobei man eine Wassersuspension Nr.1 erhielt.

### Vorbereitung der Wassersuspension des carboxylierten Terpenphenolharzzinksalzes

100 Teile eines carboxylierten Terpenphenolharzzinksalzes aus α-Pinen und Carbolsäure als Rohmaterialien hergestellt) wurden zu 147,5 Teilen Wasser, in dem 2,5 Teile Natriumpolyacrylat aufgelöst worden waren, zugegeben und bis zu einer durchschnittlichen Teilchengröße von 3 µm mittels einer Sandmahlmaschine dispergiert, wobei man eine Wassersuspension Nr.2 erhielt.

### Vorbereitung des Farbentwicklungsblattes

Wassersuspension Nr.1 100 Teile
Wassersuspension Nr.2 30 Teile
Styrol-Butadienlatex (Konzentration: 40%) 20 Teile
Oxidierte Stärke 10 Teile

Die Mischlösung der obigen Rezeptur wurde mit Natriumhydroxidlösung auf einen pH-Wert von 8,5 eingestellt, und eine Beschichtungsmasse mit 30% Feststoffgehalt wurde unter Zugabe von Wasser hergestellt. Die Beschichtungsmasse wurde auf ein Blatt von 50 g/m² mittels eines Meyergerätes aufgetragen , so daß die Menge der aufgetragenen Beschichtungsmasse nach dem Trocknen 6 g/m² betrug. Man erhielt ein Farbentwicklungsblatt.

### (Beispiel 2)

Ein Farbentwicklungsblatt wurde in gleicher Weise wie im Beispiel 1 hergestellt, wobei aber ein Reaktionsprodukt von carboxyliertem Terpenphenolharz (aus Limonen und Carbolsäure als Rohmaterialien hergestellt), 3,5-Di-tert.-butylsalicylsäure und Zinkchlorid im Beispiel 1 verwendet wurde.

### (Beispiel 3)

Ein Farbentwicklungsblatt wurde in gleicher Weise wie im Beispiel 1 hergestellt, wobei aber ein carboxyliertes Terpenphenolharzzinksalz (aus Gummi-Terpentinöl und O-Kresol als Rohmaterialien hergestellt) anstelle des carboxylierten Terpenphenolharzzinksalzes im Beispiel 1 verwendet wurde.

### (Vergleichsbeispiel 1)

Unter Verwendung von Wassersuspension Nr.1 wurde eine Beschichtungsmasse der folgenden Rezeptur hergestellt.
Wassersuspension Nr.1 100 Teile
Styrol-Butadienlatex (Konzentration: 40%) 18 Teile
Oxidierte Stärke 6 Teile

Die obige Mischlösung wurde mit Natriumhydroxidlösung auf einen pH-Wert von 8,5 eingestellt, und eine Beschichtungsmasse mit 30 % Feststoffgehalt wurde unter Zugabe von Wasser hergestellt.

Wie aus Tabelle 1 ersichtlich, weist das erfindungsgemäße Farbentwicklungsblatt, das eine anorganische feste Säure in Kombination mit einem mehrwertigen Metallsalz eines carboxylierten Terpenphenolharzes und/oder einem Reaktionsprodukt von einem carboxylierten Terpenphenolharz, einer aromatischen Carbonsäure und einer Verbindung eines mehrwertigen Metalls enthält, eine höhere Wasserbeständigkeit und eine bessere Vergilbungsbeständigkeit (Bildbeständigkeit gegenüber der Einwirkung von Sonnenlicht) auf, als ein Farbentwicklungsblatt, das nur eine anorganische feste Säure enthält.

Wie oben geschildert, führt diese Erfindung zu einem auf übliche Weise verwendbaren Farbentwicklungsblatt mit höherer Wasserbeständigkeit und besserer Vergilbungsbeständigkeit (Beständigkeit gegenüber der Änderung und der Verfärbung des Bildes bei Einwirkung von Sonnenlicht), wobei eine hohe Farbentwicklungsrate und hohe Bilddichte erhalten bleiben.

## Patentansprüche

1. Farbentwicklungsblatt für druckempfindliche Aufzeichnungen, bei dem eine anorganische feste Säure als Farbentwicklungsmittel und ein elektronenabgebender farbloser Farbstoff als Farbbildungsmittel verwendet werden,
**dadurch gekennzeichnet,** daß
das Farbentwicklungsblatt auf einem Träger mindestens eine Farbentwicklungsschicht hat, welche die anorganische feste Säure in Kombination mit wenigstens einem Zusatz, nämlich einem mehrwertigen Metallsalz eines carboxylierten Terpenphenolharzes und/oder einem Reaktionsprodukt von einem carboxylierten Terpenphenolharz, einer aromatischen Carbonsäure und einer Verbindung eines mehrwertigen Metalls enthält.

2. Farbentwicklungsblatt nach Anspruch 1, dadurch gekennzeichnet, daß das mehrwertige Metall Magnesium, Aluminium und/oder Zink, insbesondere Zink ist.

3. Farbentwicklungsblatt nach einem der Ansprüche 1 und 2, dadurch gekennzeichnet, daß die aromatische Carbonsäure eine aromatische Monocarbonsäure ist.

4. Farbentwicklungsblatt nach einem der Ansprüche 1 bis 3, dadurch gekennzeichnet, daß der Zusatz mindestens 1 Gew.-%, bezogen auf die anorganische feste Säure, beträgt.

5. Farbentwicklungsblatt nach Anspruch 4, dadurch gekennzeichnet, daß der Zusatz mindestens 30 Gew.-%, bezogen auf die anorganische feste Säure, beträgt.

6. Farbentwicklungsblatt nach einem der Ansprüche 1 bis 5, dadurch gekennzeichnet, daß die Farbentwicklungsschicht 10 bis 70 Gew.-Teile Farbentwicklungsmittel, bezogen auf den Gesamtfeststoffgehalt, enthält.

7. Farbentwicklungsblatt nach einem der Ansprüche 1 bis 6, dadurch gekennzeichnet, daß die gebrauchsfertige Farbentwicklungsschicht ein Flächengewicht von 1,0 bis 10,0 g/m² hat.

8. Farbentwicklungsblatt nach einem der Ansprüche 1 bis 7, dadurch gekennzeichnet, daß das Farbentwicklungsmittel in Kombination mit Triphenylmethan-, Fluoran-, Spiropyran-, Phenothiazin-, Phthalid- und/oder Indolleukofarbstoffen verwendet wird.

9. Farbentwicklungsmittel für druckempfindliche Aufzeichnungsblätter auf der Basis von festen anorganischen Säuren und üblichen Bestandteilen von Farbentwicklungsmitteln, dadurch gekennzeichnet, daß es als Zusatz ein mehrwertiges Metallsalz eines carboxylierten Terpenphenolharzes und/oder ein Reaktionsprodukt aus einem carboxylierten Terpenphenolharz, einer aromatischen Carbonsaure und einer mehrwertigen Metallverbindung enthält.

10. Farbentwicklungsmittel nach Anspruch 9, dadurch gekennzeichnet, daß das mehrwertige Metall Magnesium, Aluminium, Zink, Cadmium, Calcium, Titan, Nickel, Kobalt, Mangan und/oder Vanadium, insbesondere Magnesium, Aluminium und/oder Zink, vorzugsweise Zink ist.

11. Farbentwicklungsmittel nach Anspruch 8 oder 9, dadurch gekennzeichnet, daß der Zusatz mindestens 1 Gew.-%, vorzugsweise mindestens 30 Gew.-%, bezogen auf das phenolische Harz, beträgt.
